# EUROPÄISCHE PATENTSCHRIFT

(11) **EP 0 839 271 B1**
(45) Veröffentlichungstag und Bekanntmachung des Hinweises auf die Patenterteilung: **16.12.1998**
(21) Anmeldenummer: 96914053.2
(22) Anmeldetag: 08.05.1996
(51) Int. Cl.: F02F 3/12, F02F 7/00

(54) **KERAMISIERTER LEICHTMETALLKOLBEN FÜR VERBRENNUNGSMOTOREN**
CERAMIC-COATED LIGHT-METAL PISTON FOR INTERNAL COMBUSTION ENGINES
PISTON EN METAL LEGER CERAMISE POUR MOTEURS A COMBUSTION INTERNE

(30) Priorität: 08.05.1995 DE 19516815
(43) Veröffentlichungstag der Anmeldung: 06.05.1998
(73) Patentinhaber: Electro Chemical Engineering GmbH, 6301 Zug (CH)
(72) Erfinder: KURZE, Peter, D-52351 Düren (DE); NOLTE, Helmut, D-53909 Zülpich (DE); BANERJEE, Dora, D-50171 Kerpen (DE)
(74) Vertreter: Eggert, Hans-Gunther, Dr.
(86) Internationale Anmeldenummer: DE9600797
(87) Internationale Veröffentlichungsnummer: WO9635868

(56) Entgegenhaltungen:
- EP-A- 0 609 795
- DE-A- 2 626 131
- DE-A- 4 037 393
- US-A- 5 385 662

## Beschreibung

Die Erfindung betrifft einen neuartigen hochschwingungs- und hochtemperaturbelastbaren Leichtmetallkolben für Verbrennungsmotoren.

Es ist bekannt, örtlich hochbelastete Oberflächen auf Leichtmetallkolben - insbesondere seinen Boden - elektrolytisch zu oxidieren (Motortechnische Zeitschrift, 1975, S. 241; DE-PS 26 26 131). Diese so aufgebrachte Eloxal-bzw. Harteloxalschicht neigt aufgrund ihres amorphen Charakters bei hoher Beanspruchung zur Rißbildung. Der Riß kann sich bis in das Grundmaterial fortsetzen. Das führt zum Ausfall des Kolbens und damit des gesamten Motors.

In der EP-A-412 660 wird ein wärmeisolierender Kolben beschrieben, in dessen Kolbenbodenbereich u.a. ein wärmeisolierendes Element aus keramischem Material aufgebracht ist. Das hat den Nachteil, daß die Keramik nur ungenügende Haftung auf der Metalloberfläche des Kolbens hat und sich bei hoher Belastung lockert und auch so zum Ausfall des Kolbens führt.

Die DE-PS 36 11 165 beschreibt einen integral gegossenen Kolben für eine Brennkraftmaschine, in dem eine keramische Platte in einer Kappe auf Eisenbasis verankert ist. Die Produktion eines derartigen Kolbens ist zeit-und kostenaufwendig. Auch tritt hier eine Lockerung des Keramikbauteiles aufgrund der hohen thermischen Belastungen sowie Schwingungsbelastungen auf.

In der DE-OS 33 30 554 wird ein Kolben für eine Brennkraftmaschine beschrieben, dessen Brennraummulde mit einer durch thermisches Spritzen oder Einbrennen aufgebrachten Keramikbeschichtung versehen ist, in die eine Keramikeinlage eingegossen ist. Auch hier kann sich der Verbund Keramikeinlage/Keramik bei hoher Schwingungs- und Temperaturbelastung lockern und die schon beschriebenen Nachteile hervorrufen.

Keramiken wurden auch auf metallische Kolben durch Aufsprühverfahren gemäß US-A-2,833,264 und DE-OS 34 04 284 oder Sinterung einer Keramik auf dem Kolbenmetall gemäß US-A-2,657,961 aufgebracht. Diese Methode hat aber den entscheidenden Nachteil, daß dicke Überzüge (80 bis 150 µm) aufgrund hoher Wärmegradienten und unterschiedlicher Wärmedehnung in Verbindung mit hohen Stoßbelastungen Risse bilden und der Verbund Keramiküberzug/Kolben dadurch an der Grenzfläche destabilisiert wird.

Der Erfindung liegt nun die Aufgabe zugrunde, einen Leichtmetallkolben, insbesondere aus Aluminium oder Aluminiumlegierungen, bereitzustellen, der eine hochschwingungs- und hochtemperaturbelastbare wärmeisolierende Keramikschicht aufweist und somit eine hohe Verbundstabilität Keramik/Kolbenmaterial gewährleistet.

Die Aufgabe wird erfindungsgemäß durch einen Leichtmetallkolben, gelöst, dessen Oberfläche ganz oder teilweise mit einer Oxidkeramik-Konversionsschicht überzogen ist.

Der Kolben kann aus Aluminium oder Aluminiumlegierungen (vgl. Aluminium-Taschenbuch, Aluminium-Verlag Düsseldorf (1983), S. 1044) hergestellt sein.

Unter einer Oxidkeramik-Konversionsschicht wird hier und im folgenden eine Oxidkeramikschicht verstanden, die durch eine anodisch plasmaschemische Reaktion in einem Elektrolyten aus einer Leichtmetalloberfläche, vorzugsweise aus Aluminium oder einer Aluminiumlegierung, hergestellt wurde. Solche Schichten und die Verfahren zu ihrer Herstellung sind beispielsweise aus der EP-B-280 886, EP-B-545 230 und DE-OS 41 04 847 bekannt. Bei dieser Reaktion wird ein Teil des Leichtmetalles zu einer Keramik oxidiert. Bei einem Aluminiumkolben bildet sich eine kristalline Al₂O₃-Keramik bis zu einer Stärke von 120 µm. Röntgenographisch lassen sich z.B. bei Verwendung des Kolbenmaterials AlS12CuMgNi auch Doppeloxide wie NiAl₂O₄ und/oder MgAl₂O₄ und/oder CuAl₂O₄ nachweisen. Die Elemente für die Doppeloxide sind die Legierungsbestandteile des Kolbenmaterials. Diese so hergestellte Konversionsschicht aus Keramik auf dem Kolben hat die Eigenschaft, daß sie mit dem Kolben sehr fest verbunden ist und hohe Belastungen wie Wärmeausdehnung bis 400 °C und Schwingungsbelastungen im High Cycle Fatigue bis 50 x 10⁶ Lastwechsel pro Minute aushält. Gemäß einer weiteren erfindungsgemäßen Ausführungsform ist der Kolbenboden des Leichtmetallkolbens ganz oder teilweise mit einer Oxidkeramik-Konversionsschicht überzogen.

Ebenso kann die Brennmulde und/oder der Feuersteg mit einer Oxidkeramik-Konversionsschicht überzogen sein.

In einer bevorzugten Ausführungsform der Erfindung beträgt die Schichtdicke der Oxidkeramik-Konversionsschicht 10 bis 150 µm, vorzugsweise 60 bis 80 µm.

Gemäß einer besonders bevorzugten erfindungsgemäßen Ausführungsform sind in der Oxidkeramik-Konversionsschicht Verbrennungskatalysatoren eingelagert, die zur vollständigen Verbrennung des Kraftstoffes zu Kohlendioxid und Wasser dienen.

Solche Katalysatoren sind beispielsweise Metalle wie Edelmetalle z.B. Platin, Palladium, Rhodium, Ruthenium oder oxidische Verbindungen aus Nichtedelmetallen wie Oxide des Kupfers, Chroms, Mangans, Eisens, Kobalts, Nickels und deren Kombinationen.

Das folgende Beispiel dient zur Erläuterung der Erfindung:

### Beispiel:

Ein Leichtmetallkolben aus G-AlSiCuNi wird in eine elektrische Kontaktierungsvorrichtung so eingespannt, daß nur der Kolbenboden mit dem Elektrolyten in Berührung kommt. Die anodische plasmachemische Reaktion des Kolbenbodens erfolgt bei Stromdichten von 5 A/dm² und einer Endspannung von 220 - 230 V. Die Schichtdicke beträgt 60 µm und ist bei einer Beschichtungszeit von 45 min erreicht.

Versuche im Motortest ergaben, daß bei sehr hohen Belastungen die Verbundstabilität Keramikkonversionsschicht/Kolben erhalten bleibt und sich keine Risse gebildet haben.

## Patentansprüche

1. Leichtmetallkolben, dadurch gekennzeichnet, daß seine Oberfläche ganz oder teilweise mit einer Oxidkeramik-Konversionsschicht überzogen ist.

2. Leichtmetallkolben nach Anspruch 1, dadurch gekennzeichnet, daß der Kolbenboden ganz oder teilweise mit einer Oxidkeramik-Konversionsschicht überzogen ist.

3. Leichtmetallkolben nach Anspruch 1 oder 2, dadurch gekennzeichnet, daß die Brennmulde mit einer Oxidkeramik-Konversionsschicht überzogen ist.

4. Leichtmetallkolben nach einem der Ansprüche 1 bis 3, dadurch gekennzeichnet, daß auch der Feuersteg mit einer Oxidkeramik-Konversionsschicht überzogen ist.

5. Leichtmetallkolben nach einem der Ansprüche 1 bis 4, dadurch gekennzeichnet, daß die Schichtdicke der Oxidkeramik-Konversionsschicht 10 bis 150 µm beträgt.

6. Leichtmetallkolben nach einem der Ansprüche 1 bis 5, dadurch gekennzeichnet, daß die Schichtdicke der Oxidkeramik-Konversionsschicht 60 bis 80 µm beträgt.

7. Leichtmetallkolben nach einem der Ansprüche 1 bis 6, dadurch gekennzeichnet, daß in die Oxidkeramik-Konversionsschicht Verbrennungskatalysatoren eingelagert sind.

## Claims

1. A light metal piston, characterised in that its surface is totally or partly coated with an oxide ceramic conversion layer.

2. A light metal piston according to claim 1, characterised in that the piston head is totally or partly coated with an oxide ceramic conversion layer.

3. A light metal piston according to claim 1 or 2, characterised in that the combustion chamber recess is coated with an oxide ceramic conversion layer.

4. A light metal piston according to one of claims 1 to 3, characterised in that the top land is also coated with an oxide ceramic conversion layer.

5. A light metal piston according to one of claims 1 to 4, characterised in that the layer thickness of the oxide ceramic conversion layer is 10 to 150 µm.

6. A light metal piston according to one of claims 1 to 5, characterised in that the layer thickness of the oxide ceramic conversion layer is 60 to 80 µm.

7. A light metal piston according to one of claims 1 to 6, characterised in that combustion catalysts are incorporated in the oxide ceramic conversion layer.

## Revendications

1. Piston en métal léger, caractérisé en ce que sa surface est revêtue en totalité ou en partie d'une couche de conversion en céramique oxydée.

2. Piston en métal léger suivant la revendication 1, caractérisé en ce que la tête de piston est revêtue en totalité ou en partie d'une couche de conversion de céramique oxydée.

3. Piston en métal léger suivant la revendication 1 ou 2, caractérisé en ce que la chambre d'explosion est revêtue d'une couche de conversion en céramique oxydée.

4. Piston en métal léger suivant l'une des revendications 1 à 3, caractérisé en ce que la zone de feu est elle aussi revêtue d'une couche de conversion en céramique oxydée.

5. Piston en métal léger suivant l'une des revendications 1 à 4, caractérisé en ce que l'épaisseur de la couche de conversion en céramique oxydée s'élève à une valeur de 10 à 150 µm.

6. Piston en métal léger suivant l'une des revendications 1 à 5, caractérisé en ce que l'épaisseur de la couche de conversion en céramique oxydée s'élève à une valeur de 60 à 80 µm.

7. Piston en métal léger suivant l'une des revendications 1 à 6, caractérisé en ce que des catalyseurs de combustion sont incorporés à la couche de conversion en céramique oxydée.
